# FASCICULE DE BREVET EUROPEEN

(11) **EP 0 164 286 B1**
(45) Date de publication et mention de la délivrance du brevet: **02.08.1989**
(21) Numéro de dépôt: 85400957.8
(22) Date de dépôt: 15.05.1985
(51) Int. Cl.: C10M 159/24, C10M 177/00

(54) **Procédé de préparation d'additifs détergents-dispersants pour huiles lubrifiantes à base d'alkylarylsulfonates de métaux alcalino-terreux ne moussant pas**
Verfahren zur Herstellung von auf nichtschäumenden Erdalkalimetallalkylarylsulfonaten basierenden Zusatzstoffen für Schmieröle mit detergens- und dispersierender Wirkung
A process for the production of additives for lubricants with detergent and dispersant properties based on non-foaming alkylarylsulfonates of alkaline-earth metals

(30) Priorité: 25.05.1984 FR 8408208
(43) Date de publication de la demande: 11.12.1985
(73) Titulaire: OROGIL, 92408 Courbevoie (FR)
(72) Inventeur: Le Coent, Jean-Louis, F-76620 Le Havre (FR)
(74) Mandataire: Rinuy, Santarelli

(56) Documents cités:
- EP-A- 0 001 318
- DE-A- 2 848 672
- FR-A- 1 498 638
- FR-A- 2 349 573
- US-A- 4 235 810

## Description

La présente invention a pour objet un procédé de préparation d'additifs détergentes-dispersants pour huiles lubrifiantes à base d'alkylarylsulfonates de métaux alcalino-terreux ne présentant pas de tendance au moussage et ce quelle que soit la nature de l'acide alkylarylsulfonique de départ.

Il est connu de préparer des additifs détergents-dispersants pour huiles lubrifiantes, à base d'alkylarylsulfo- nates de métaux alcalinoterreux par réaction d'un acide alkylarylsulfonique soit en présente d'eau et d'ion chlorures (brevet français n° 2 349 573) soit d'un alcool (brevet allemand n° 2 848 672 et brevet français n° 1 498 638).

De tels procédés ne permettent pas d'éviter la formation de mouses lors de l'étape d'élimination de l'eau réactionnelle ou lors de l'utilisation du produit lui-même.

Le brevet américain n° 4 235 810 et la demande européenne n° 1 318 décrivent des additifs détergents-dispersants à base d'alkylarylsulfonates ne tendant pas à faire mousser le lubrifiant pendant le fonctionnement du moteur. Ces additifs sont obtenus par coalkylation d'un hydrocarbure aromatique, benzène, toluène, orthoxylène avec un mélange de 5 - 95 % ( de préférence 95 - 70 %) en poids d'une oléfine linéaire en C₁₅-C₄₀ et 95 - 5 % (de préférence 30 - 5 %) en poids d'une oléfine linéaire en C₁₆-C₃₀, puis sulfonation du coalkylat et neutralisation par une base alcalino-terreuse de l'acide sulfonique obtenu.

La demanderesse a trouvé un procédé de préparation d'additifs à base d'alkylarylsulfonates ne présentant pas de tendance au moussage, que ce soit au cours de leur préparation ou lors de leur utilisation et ce quelle que soit la nature du ou des radicaux alkyles, à savoir linéaires, ramifiés ou partiellement ramifiés.

On entendra ci-après par "acides alkylarylsulfoniques" les acides obtenus par sulfonation d'au moins un alkylbenzène, alkylorthoxylène ou alkyltoluène dont le ou les radicaux alkyles (celui ou ceux fixés sur le groupe benzénique, orthoxylénique ou toluénique) contiennent de 15 à 40 atomes de carbone et dérivent d'oléfines linéaires, d'oléfines ramifiées et/ou d'oligomères d'oléfines, ainsi que ceux obtenus par sulfonation de coupes pétrolières ou des mélanges desdits acides.

Il s'agit donc:
- aussi bien des acides alkylaryl sulfoniques présentant un taux de linéarité de 100 % environ obtenu par sulfonation d'un alkylbenzène, d'un alkylorthoxylène ou d'un alkyltoluène dont le ou les radicaux "alkyles" sont linéaires ou d'un mélange d'alkybenzènes, d'alkylorthoxylènes ou d'alkyltoluenes dont le ou les radicaux "alkyles" sont linéaires
- des acides alkylarylsulfoniques présentant un taux de ramification de 100 % environ obtenus par sulfonation d'un alkylbenzène, d'un alkylorthoxylène ou d'un alkyltoluène dont le ou les radicaux alkyles sont ramifiés ou d'un mélange d'alkylbenzènes, d'alkylorthoxylènes ou d'alkyltoluènes dont le ou les radicaux "alkyles" sont ramifiés
- des mélanges d'acides alkylaryl sulfoniques à 100 % environ de linéarité et d'acides alkylaryl sulfoniques présentant des chaînes "alkyles" ramifiées, l'ensemble des chaînes "alkyles" desdits mélanges présentant un taux de ramificatfon pouvant aller par exemple de 5 à 95 %
- que des acides alkylaryl sulfoniques obtenus par sulfonation de coalkylats obtenus par coalkylation du benzène, du toluène ou de l'orthoxylène par une oléfine linéaire et une oléfine ramifiée selon la méthode décrite dans l'art antérieur ci-dessus cité.

La masse moléculaire desdits acides exprimée en sel de sodium correspond généralement à une valeur de 400 à 600; ils sont généralement utilisés en solution à au moins 40 % environ dans de l'huile de dilution ou bien non dilués.

Les additifs faisant l'objet de l'invention sont caractérisés en ce qu'ils sont obtenus selon un procédé comprenant les étapes suivantes.:
1) on fait réagir au sein d'une huile de dilution un acide alkylaryl sulfonique avec une base alcalino-terreuse, les quantités de réactifs mises en oeuvre correspondant à un rapport molaire base alcalino-terreuse/acide alkylaryl sulfonique compris entre 0,51 et 1,8 (de préférence entre 0,55 et 1,6).
2) on fait réagir le milieu obtenu avec un alcool aliphatique linéaire ou ramifié contenant de 4 à 10 atomes de carbone, et éventuellement avec un acide carboxylique contenant de 1 à 4 atomes de carbone, en présence d'eau et d'ions chlorures, les quantités de réactifs mises en ceuvre correspondant aux rapports molaires suivants:
   . acide carboxylique/sur base alcalino-terreuse "basique " inférieur à 2 (de préférence compris entre 0, 15 et 1,5)
   . ion chlorure/acide alkylaryl sulfonique compris entre 0,005 et 0,2 (de préférence entre 0,01 et 0,15)
   . alcool/acide alkylaryl sulfonique supérieur ou égal à 0,1 (de préférence entre 0,15 et 2,5)
   . eau/acide alkylarylsulfonique compris entre 0,2 et 5 (de préférence entre 0,5 et 4)
3) on élimine l'eau et l'alcool
4) et on filtre pour éliminer les matières solides.

On entend par "base alcalino-terreuse basique" la partie théorique de base alcalino-terreuse à disperser dans le milieu, c'est-à-dire celle non fixée sur l'acide alkylaryl sulfonique.

Une variante dudit procédé consiste à introduire à la lère étape tout ou partie des réactifs présents à la 2ème étape.

Une autre variante du procédé consiste à réaliser une étape de carbonatation à l'aide de gaz carbonique du milieu obtenu à la deuxième étape, préalablement à l'étape 3) d'élimination de l'eau et de l'alcool, et ce lorsque le rapport molaire base alcalino-terreuse/acide alkylarylsulfonique est de 1,2 au moins, de préférence de 1,3 au moins.

Parmi les bases alcalino-terreuses pouvant être mises en oeuvre on peut citer les oxydes, hydroxydes ou carbonates de calcium, barium, magnésium... et tout particulièrement la chaux et l'oxyde de magnésium "actif".

Parmi les acides carboxyliques pouvant être mis en oeuvre on peut citer de préférence l'acide formique et/ou l'acide acétique, ainsi que les mélanges acide formique-acide glycolique ou acide formique-acide oxalique.

Parmi les alcools on choisit de préférence l'isobutaol, l'alfol 6, le 2-éthylhexanol, les alcools OXO en Cₐ-Cₗₒ. Il est avantageux industriellement d'utiliser les alcools non miscibles à l'eau (c'est-à-dire ceux dont la solubilité dans l'eau est inférieure à 10 % en poids à température ordinaire) car ils peuvent être recyclés à volonté par simple décantation de la phase aqueuse.

La quantité d'alcool à mettre en oeuvre est fonction du taux de linéarité du ou des radicaux "alkyles"; plus ce taux est élevé, plus la quantité d'alcool doit être importante.

Les ions chlorures peuvent être mis en oeuvre par l'intermédiaire de chlorure d'ammonium, de chlorure de calcium, de chlorure de zinc...

Parmi les huiles de dilution pouvant être mises en oeuvre on peut citer les huiles paraffiniques telles que l'huile 100 Neutral, ainsi que les huiles naphténiques ou mixtes. La quantité d'huile favorablement mise en oeuvre est telle que la quantité d'huile contenue dans le produit final (y compris celle provenant éventuellement de l'acide alkylaryl sulfonique de départ) représente de 20 à 60 % en poids dudit produit, de préférence 25 à 55 % et tout particulièrement de 30 à 40 % en poids dudit produit.

Pour une bonne mise en oeuvre du procédé faisant l'objet de l'invention, on réalise:
. la 1ère étape à une température de l'ordre de 20 à 80° C (de préférence de l'ordre de 40 à 70° C) pendant environ 15 à 60 minutes (de préférence 30 minutes environ)
. la 2ème étape à une température correspondant à une température de l'ordre de 50 à 120° C sous pression atmosphérique (de préférence 90 - -110° C) pendant environ 1 à 7 heures de préférence.
. la 3ème étape peut être favorablement réalisée par exemple:
- par distillation sous vide, en serrant le vide progressivement jusqu'à atteindre 4000 Pascals et en chauffant progressivement jusqu'à 195°C (pour empêcher les entrainements) et en restant une heure environ dans ces conditions
- ou en chauffant à pression atmosphérique jusqu'à 160°C, puis en distillant sous vide (4000 Pa) sur un évaporateur à couche mince dont la température de paroi est de 210 - 220° C.

Les additifs détergents-dispersants pour huile lubrifiante obtenus par le procédé ci-dessus décrit, présentent un TBN (Total Basic Number - Norme ASTM D 2896) pouvant aller jusqu'à 40 environ, un rapport molaire base alcalino-terreuse/acide alkylarylsulfonique compris entre 0,51 et 1,3 (de préférence entre 0,55 et 1,2) étant alors suffisant. Des produits de TBN plus élevé, pouvant aller jusqu'à 100 environ, peuvent être obtenus en utilisant à la 1ère étape un rapport molaire base alcalino-terreuse/acide alkylarylsulfonique pouvant aller jusqu'à 1,8 (de préférence jusqu'à 1,6) et en réalisant une étape complémentaire de carbonatation préalablement à l'étape 3) d'élimination de l'eau et de l'alcool.

Cette étape de carbonatation est favorablement réalisée à une température comprise entre 90 et 180° C, de préférence entre 110 et 170°C, à l'aide d'une quantité de C0₂ comprise entre celle pouvant être complètement absorbée par le milieu réactionnel et un excès de 30 % de cette quantité. Si nécessaire un mélange d'eau et d'alcool peut être introduit à la fin de la carbonatation pour diminuer la viscosité du milieu jusqu'à une valeur de l'ordre de 100 à 600 cst à la température de la réaction.

Lesdits additifs détergents-dispersants peuvent être ajoutés aux huiles lubrifiantes en quantité pouvant aller jusqu'à 1,7 % en poids (ce qui correspond à environ 0,04 % de calcium) pour une huile pour moteur à essence; jusqu'à 3,5 % (ce qui correspond à environ 0,08 % de calcium) pour une huile pour moteur diesel ou marin; jusqu'à 11,5 % (ce qui correspond à environ 0,25 % de calcium) pour une huile de protection.

Les huiles lubrifiantes que l'on peut ainsi améliorer peuvent être choisies parmi des huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides du phosphore, des alkylbenzènes et des dialkylbenzènes, des polyphényles, des alkyl biphényléthers, des polymères du silicium.

Des additifs supplémentaires peuvent également être présents dans lesdites huiles lubrifiantes à côté des détergents-dispersants obtenus selon le procédé de l'invention: on peut citer par exemple des additifs antioxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 15

On réalise les étapes suivantes:
1) On charge dans un réacteur tétracol de 4 litres de l'huile 100 Neutral, de la chaux et une solution à 10 % en poids dans du dodécylbenzène d'anti-mousse SI 200 commercialisé par RHONE-POULENC.

Le milieu est porté à 60° C et on introduit en 30 minutes une solution d'acide sulfonique commercialisée par ESSO sous l'appellation AS 107; il s'agit d'une solution à 70 % environ dans une huile d'un acide alkylaryl sulfonique présentant un taux de ramification de 75 % environ, constitué en majeure partie d'alkylbenzènesul- fonique et dont la masse moléculaire du sel de sodium est voisine de 490, ce qui correspond à une masse moléculaire apparente de la solution d'acide de 650 environ.
2) On introduit ensuite de l'eau, une solution aqueuse à 36 % en poids environ de CaCl₂, puis de l'acide formique et enfin du 2-éthylhexanol.

Le milieu est porté et maintenu à 100°C.
3) On distille sous vide (4000 Pa) pendant 1 heure à 195°C.
4) On filtre.

Les quantités de réactifs mises en oeuvre figurent aux tableaux 1 à IV.

Les poids d'"AS 107" et de "CaCl₂" figurant dans ce tableau correspondent aux poids des solutions respectives. Il en est de même pour les autres acides sulfoniques figurant aux tableaux VI et VII.

Le produit de l'exemple 8 préparé sans acide formique est légèrement visqueux; la réaction est moins complète mais est toutefois réalisable industriellement.

Sont donnés à titre comparatif les exemples:
- 1 et 2 réalisés sans 2-éthylhexanol; on a constaté que la 3ème étape (distillation) n'est réalisable qu'en présence d'une très forte quantité d'anti-mousse pour éviter la formation de mousses en quantité trop importante provoquant des entraînements lors de la mise sous vide; l'extrapolation industrielle en est de ce fait aléatoire.
- 13 réalisé sans chlorure de calcium; on constate que le produit formé est distillable mais difficilement filtrable à cause de sa viscosité trop élevée.

### Les méthodes de mesure sont les suivantes: Viscosité à 100°C en 10-⁶ m²/s (est)

La viscosité est mesurée après dilution du produit dans de l'huile 100 N jusqu'à obtenir une solution présentant un taux de calcium total de 2,9 %. Lorsque ledit produit présente un taux de calcium total inférieur à 2,9 % la viscosité est alors mesurée sur le produit en l'état.

### Compatibilité

On prépare un additif à base de monosuccinimide, dithiophosphate de zinc et comprenant environ 75 % de produit à tester, additif que l'on met en solution à 10 % dans une huile de base 350 N CFR.

L'aspect de la solution obtenue est examiné au bout de 30 jours.

### Moussage

On soumet à la séquence 1 à 24° C du test ASTM D 892 réalisé dans une huile visqueuse SAE 50, l'additif préparé pour le test de compatibilité.

### Exemple 16

On réalise l'opération décrite à l'exemple 4 à une température de 110° C au lieu de 100° C.

Les résultats obtenus sont équivalents.

### Exemple 17

On réalise l'opération décrite à l'exemple 4 à une température de 85°C au lieu de 100°C.

Les résultats obtenus figurent au tableau IV.

### Exemple 18

Cet exemple décrit la préparation d'un alkylbenzène sulfonate de TBN faible (égal à 8).

Les quantités de réactifs mises en oeuvre et les résultats obtenus figurent au tableau IV.

### Exemple 19

On réalise l'opération décrite à l'exemple 4 en ajoutant le 2-éthylhexanol avant l'eau à la 2ème étape. Les résultats obtenus sont équivalents.

### Exemples 20 - 21

On réalise une opération selon le mode opératoire décrit dans les exemples 3 - 15 en remplaçant l'acide formique par de l'acide acétique d'une part et par un mélange acide formique - acide acétique d'autre part. Les quantités de réactifs mises en oeuvre et les résultats obtenus figurent au tableau IV.

### Exemples 22 - 25

On réalise les opérations décrites aux exemples 3 et 4 en remplaçant le 2-éthylhexanol par 200 g des alcools suivants:
- mélange 60/40 en poids d'isobutanol et d'Alfol 6
- isobutanol
- Alfol 6
- OXO C₈

Les résultats obtenus figurent au tableau V.

### Exemples 26 et 27

On réalise l'opération décrite à l'exemple 4 en remplaçant les 22 g de solution à 36 % de CaCI₂ par:
- 3,4 g de CINH₄ et 54 g d'eau d'une part; les résultats obtenus figurent au tableau V
- 10 g de ZnCI₂ et 58 g d'eau d'autre part; les résultats obtenus sont équivalents à ceux de l'exemple 4.

### Exemple 28

On réalise selon le même mode opératoire général un essai à partir d'un mélange 40/60 en poids d'AS 107 et d'une solution à 50 % environ dans une huile d'un acide alkylbenzène sulfonique totalement ramifié (constitué de 72 % environ d'acide monoalkylbenzène sulfonique et de 28 % environ d'acide dialkylbenzène sulfonique), dont la masse moléculaire du sel de sodium est de 420 environ, ce qui correspond à une masse moléculaire apparente de la solution d'acide de 800 environ et obtenu par sulfonation des lourds provenant de l'alkylation du benzène par le tétramère du propylène. Le taux de ramification du mélange est de 90 % environ.

Les quantités de réactifs et les résultats obtenus figurent au tableau VI.

### Exemple 29

On réalise l'opération décrite à l'exemple 28 à partir d'un mélange 70/30 en poids d'AS 107 et de la solution à 50 % d'acide alkylbenzène sulfonique totalement ramifié, utilisé à l'exemple précédent. Le taux de ramification est de 82,5 % environ.

Les quantités de réactifs et les résultats obtenus figurent au tableau VI.

### Exemple 30

On sépare par décantation l'éthylhexanol du distillat obtenu à l'exemple 29, puis on le recycle dans un milieu réactionnel identique à celui de la 1ère étape de l'exemple 29 et on réalise une nouvelle opération semblable à celle de l'exemple 29.

Les résultats obtenus figurent au tableau VI.

### Exemple 31

On réalise l'opération décrite à l'exemple 4 à partir d'un acide alkylorthoxylène sulfonique dérivé d'une poly a oléfine linéaire contenant 18 atomes de carbone (solution à 95 % environ dans une huile).

La masse moléculaire de l'acide correspond à 460 environ.

Les quantités de réactifs et les résultats obtenus figurent au tableau VI.

### Exemple 32

On réalise l'opération décrite à l'exemple 4 en introduisant la solution de CaCI₂ et le 2-éthylhexanol à la première étape du procédé au lieu de la deuxième étape.

Les résultats obtenus figurent au tableau VI.

### Exemple 33

On réalise l'opération décrite à l'exemple 21 en remplaçant l'acide acétique par le même poids d'acide glycolique.

On obtient des résultats équivalents.

### Exemple 34

On réalise selon le même mode opératoire général un essai à partir d'un mélange de la solution à 50 % d'acide alkylbenzène sulfonique totalement ramifié utilisé à l'exemple 28 et d'une solution à 85 % d'un acide alkylbenzène sulfonique totalement linéaire (obtenu à partir d'un mélange de 90 % d'oléfine linéaire en C₂₀-C₂₄ et 10 % d'oléfine linéaire en C₂₄-C₂₈), dont la masse moléculaire du sel de sodium est de 490 environ, ce qui correspond à une masse moléculaire apparente de la solution d'acide de 550 environ.

Les quantités de réactifs et les résultats obtenus figurent au tableau VII.

### Exemples 35 - 36

On réalise selon le même mode opératoire général un essai à partir d'un mélange de la solution à 50 % d'acide alkylbenzène sulfonique totalement ramifié utilisé à l'exemple 28 et d'une solution à 85 % d'un acide alkylbenzène sulfonique fortement linéaire (obtenu à partir d'un mélange d'oléfines en C,₈-C₂₄) dont la masse moléculaire du sel de sodium est de 480 environ, ce qui correspond à une masse moléculaire apparente de la solution d'acide de 540 environ.

Les quantités de réactifs et les résultats obtenus figurent au tableau VII.

### Exemple 37

On réalise selon le même mode opératoire général un essai à partir de la solution à 50 % d'acide alkylbenzène sulfonique totalement ramifié utilisée à l'exemple 28.

Les quantités de réactifs et les résultats obtenus figurent au tableau VII.

### Exemple 38

On prépare un alkylbenzène sulfonate suralcalinisé à partir du mélange 70/30 en poids d'acides sulfoniques utilisé à l'exemple 29.

Les deux premières étapes sont réalisées selon le mode opératoire général à l'aide des quantités de produits indiquées au tableau VII.

Le produit obtenu est alors carbonaté pendant 60 mn à 100°C à l'aide de 42 g de C0₂, puis on ajoute un mélange de 52 g d'eau et de 178 g d'éthyl-2 hexanol; le milieu est laissé à 100°C pendant 45 mn.

On distille sous vide (4000 Pa) pendant 1 h à 195° C et on filtre.

Les résultats obtenus figurent au tableau VII.

### Exemple 39

On réalise selon le mode opératoire général un essai à partir du mélange 70/30 en poids d'acides sulfoniques utilisé à l'exemple 29 en remplaçant la chaux par de la MAGLITE DE (oxyde de magnésium "actif").

Les quantités de réactifs et les résultats obtenus figurent au tableau VIII.

## Revendications

1. Procédé de préparation d'additifs détergents-dispersants pour huiles lubrifiantes à base d'alkylarylsulfo- nates de métaux alcalino-terreux caractérisé en ce qu'il comprend les étapes suivantes:
a) on fait réagir au sein d'une huile de dilution un acide alkyl aryl sulfonique avec une base alcalino-terreuse, les quantités de réactifs mises en oeuvre correspondant à un rapport molaire base alcalino-terreuse/acide alkylaryl sulfonique compris entre 0,51 et 1,8.
b) on fait réagir le milieu obtenu avec un monoalcool aliphatique linéaire ou ramifié contenant de 4 à 10 atomes de carbone et éventuellement avec un acide carboxylique contenant de 1 à 4 atomes de carbone, en présence d'eau et d'ions chlorures, les quantités de réactifs mises en oeuvre correspondant aux rapports molaires suivants:
. acide carboxylique/sur base alcalino-terreuse "basique" inférieur à 2
. ion chlorure/acide alkylaryl sulfonique compris entre 0,005 et 0,2
. monoalcool/acide alkylaryl sulfonique supérieur ou égal à 0, 1
. eau/acide alkylarylsulfonique compris entre 0,2 et 5
c) on élimine l'eau et l'alcool
d) et on filtre pour éliminer les matières solides.

2. Procédé selon la revendication 1 caractérisé en ce que les quantités de réactifs mises en oeuvre aux deux premières étapes correspondent aux rapports molaires suivants:
. base alcalino-terreuse/acide alkylarylsulfonique compris entre 0,55 et 1,6
. acide carboxylique/base alcalino-terreuse "basique" compris entre 0,15 et 1,5
. ion chlorure/acide alkylarylsulfonique compris entre 0,01 et 0,15
. monoalcool/acide alkylarylsulfonique compris entre 0,15 et 2,5
. eau/acide alkylarylsulfonique compris entre 0,5 et 4

3. Procédé selon la revendication 1 ou 2 caractérisé en ce que la base alcalino-terreuse est de la chaux ou de l'oxyde de magnésium "actif".

4. Procédé selon l'une quelconque des revendications précédentes caractérisé en ce que le monoalcool est du 2-éthylhéxanol.

5. Procédé selon l'une quelconque des revendications précédentes caractérisé en ce que l'acide carboxylique est de l'acide formique et/ou de l'acide acétique, ou un mélange acide formique-acide glycolique ou acide formique-acide oxalique.

6. Procédé selon l'une quelconque des revendications précédentes caractérisé en ce que les ions chlorures sont introduits par l'intermédiaire du chlorure de calcium, du chlorure d'ammonium ou du chlorure de zinc.

7. Procédé selon l'une quelconque des revendications précédentes caractérisé en ce que la première étape est réalisée à une température de 20 à 80° C et la deuxième étape à une température de 50 à 120° C.

8. Procédé selon l'une quelconque des revendications précédentes caractérisé en ce que le produit obtenu à l'étape b) est carbonaté à l'aide du C0₂ avant élimination de l'eau et de l'alcool et filtration aux étapes c) et d), le rapport molaire base alcalino-terreuse/acide alkylarylsulfonique étant compris entre 1,2 et 1,8.

9. Procédé selon la revendication 8 caractérisé en ce que le rapport molaire base alcalino-terreuse/acide alkylarylsulfonique est compris entre 1,3 et 1,6.

10. Procédé selon la revendication 8 ou 9 caractérisé en ce que l'opération de carbonatation est réalisée à une température de 90 - 180°C à l'aide d'une quantité de C0₂ comprise entre celle pouvant être complètement absorbée par le milieu réactionnel et un excès de 30 % de cette quantité.

## Patentansprüche

1. Verfahren zur Herstellung von Additiven mit einer Detergens- und Dispergierwirkung für Schmieröle auf der Basis von Erdalkalimetallalkylarylsulfonaten, dadurch gekennzeichnet, daß es die folgenden Stufen umfaßt:
a) Man läßt in einem Verdünnungsöl eine Alkylarylsulfonsäure mit einer Erdalkalibase reagieren, wobei die Mengen der eingesetzten Reaktanten einem Molverhältnis Erdalkalibase/Alkylarylsulfonsäure zwischen 0,51 und 1,8 entsprechen,
b) man läßt das erhaltene Medium mit einem linearen oder verzweigten aliphatischen Monoalkohol, der 4 bis 10 Kohlenstoffatome enthält, und gegebenenfalls mit einer Carbonsäure, die 1 bis 4 Kohlenstoffatome enthält, in Gegenwart von Wasser und Chlorionen reagieren, wobei die Mengen der eingesetzten Reaktanten folgenden Molverhältnissen entsprechen:
. Carbonsäure/auf "basische" Erdalkalibase unterhalb 2,
. Chlorionen/Alkyarylsulfonsäure zwischen 0,005 und 0,2,
. Monoalkohol/Alkylarylsulfonsäure oberhalb oder gleich 0,1,
. Wasser/Alkylarylsulfonsäure zwischen 0,2 und 5,
c) man entfernt das Wasser und den Alkohol und
d) man filtriert zur Beseitigung der Feststoffe.

2. Verfahren nach Anspruch 1, dadurch gekennzeichnet, daß die Mengen der in den ersten zwei Stufen eingesetzten Reaktanten den folgenden Molverhältnissen entsprechen:
. Erdalkalibase/Alkylarylsulfonsäure zwischen 0,55 und 1,6,
. Carbonsäure/"basische" Erdalkalibase zwischen 0,15 und 1,5,
. Chlorionen/Alkylarylsulfonsäure zwischen 0,01 und 0,15,
. Monoalkohol/Alkylarylsulfonsäure zwischen 0,15 und 2,5,
. Wasser/Alkylarylsulfonsäure zwischen 0,5 und 4.

3. Verfahren nach Anspruch 1 oder 2, dadurch gekennzeichnet, daß die Erdalkalibase aus Kalk oder "aktivem" Magnesiumoxid besteht.

4. Verfahren nach einem der vorhergenden Ansprüche, dadurch gekennzeichnet, daß der Monoalkohol aus 2-Ethylhexanol besteht.

5. Verfahren nach einem der vorhergehenden Ansprüche, dadurch gekennzeichnet, daß die Carbonsäure aus Ameisensäure und/oder Essigsäure oder aus einer Mischung aus Ameisensäure/Glykolsäure oder Ameisensäure/Oxalsäure besteht.

6. Verfahren nach einem der vorhergenden Ansprüche, dadurch gekennzeichnet, daß die Chlorionen durch Kalziumchlorid, Ammoniumchlorid oder Zinkchlorid als Zwischenverbindungen eingeführt werden.

7. Verfahren nach einem der vorhergehenden Ansprüche, dadurch gekennzeichnet, daß die erste Stufe bei einer Temperatur von 20 bis 80°C und die zweite Stufe bei einer Temperatur von 50 bis 120°C durchgeführt wird.

8. Verfahren nach einem der vorhergehenden Ansprüche, dadurch gekennzeichnet, daß das in der Stufe b) erhaltene Produkt vor der Entfernung von Wasser und Alkohol und der Filtration in den Stufen c) und d) mit Hilfe von C0₂ carbonisiert wird, wobei das Molverhältnis Erdalkalibase/Alkylarylsulfonsäure zwischen 1,2 und 1,8 liegt.

9. Verfahren nach Anspruch 8, dadurch gekennzeichnet, daß das Molverhältnis Erdalkalibase/Alkylarylsulfonsäure zwischen 1,3 und 1,6 liegt.

10. Verfahren nach Anspruch 8 oder 9, dadurch gekennzeichnet, daß die Carbonisierung bei einer Temperatur von 90 bis 180°C mit einer solchen Menge an C0₂ durchgeführt wird, die zwischen der Menge, die vollständig durch das Reaktionsmedium absorbiert wird, und einem Überschuß von 30 % dieser Menge liegt.

## Claims

1. Process for the preparation of detergent-dispersant additives for lubricating oils based on alkylarylsul- phonates of alkaline earth metals characterised in that it comprises the following stages:
a) in the presence of a diluting oil an alkylaryl sulphonic acid is caused to react with an alkaline earth base, the quantities of reagents used corresponding to an alkaline earth/alkylaryl sulphonic acid molar ratio of between 0.51 and 1.8.
b) the medium obtained is caused to react with a linear or branched aliphatic monoalcohol containing from 4 to 10 carbon atoms and optionally with a carboxylic acid containing from 1 to 4 carbon atoms, in the presence of water and chloride ions, the quantities or reagents used corresponding to the following molar ratios:
. carboxylic acid/"basic" alkaline earth superbase less than 2
. chloride ion/ alkylaryl sulphonic acid between 0.005 and 0.2
. monoalcohol/alkylaryl sulphonic acid greater than or equal to 0.1
. water/alkylaryl sulphonic acid between 0.2 and 5
c) the water and the alcohol are removed
d) and filtration is performed to remove the solid substances.

2. Process according to claim 1 characterised in that the quantities of reagents used in the first two stages correspond to the following molar ratios:
. alkaline earth base/alkylaryl sulphonic acid between 0.55 and 1.6
. carboxylic acid/"basic" alkaline earth base between 0.15 and 1.5
. chloride ion/alkylaryl sulphonic acid between 0.01 and 0.15
. monoalcohol/alkylarylsulphonic acid between 0.15 and 2.5
. water/alkylaryl sulphonic acid between 0.5 and 4.

3. Process according to claim 1 or 2 characterised in that the alkaline earth base is lime or "active" magnesium oxide.

4. Process according to any of the preceding claims characterised in that the monoalcohol is 2-ethylhexanol.

5. Process according to any of the preceding claims characterised in that the carboxylic acid is formic acid and/or acetic acid, or a mixture of formic acid-glycolic acid or formic acid-oxalic acid.

6. Process according to any of the preceding claims characterised in that the chloride ions are introduced by means of calcium chloride, ammonium choride or zinc chloride.

7. Process according to any of the preceding claims characterised in that the first stage is performed at a temperature of 20 to 80° C and the second stage at a temperature of 50 to 120° C.

8. Process according to any of the preceding claims characterised in that the product obtained at stage b) is carbonated by means of C0₂ before removal of the water and of the alcohol and filtration in stages c) and d), the alkaline earth base/alkylaryl sulphonic acid molar ratio being between 1.2 and 1.8.

9. Process according to claim 8 characterised in that the alkaline earth base/alkylaryl sulphonic acid molar ratio is between 1.3 and 1.6.

10. Process according to claim 8 or 9 characterised in that the carbonation operation is performed at a temperature of 90 - 180°C by means of a quantity of C0₂ between that which can be completely absorbed by the reaction medium and an excess of 30 % of this quantity.
